# EUROPÄISCHE PATENTSCHRIFT

(11) **EP 0 027 988 B1**
(45) Veröffentlichungstag und Bekanntmachung des Hinweises auf die Patenterteilung: **05.05.1982**
(21) Anmeldenummer: 80106379.3
(22) Anmeldetag: 20.10.1980
(51) Int. Cl.: G03C 1/30, G03F 7/06

(54) **Lichtempfindliches photographisches Silberhalogenidmaterial**
Light-sensitive photographic silver-halide material
Matériau photographique d'halogénure d'argent sensible à la lumière

(30) Priorität: 30.10.1979 DE 2943806
(43) Veröffentlichungstag der Anmeldung: 06.05.1981
(73) Patentinhaber: Agfa-Gevaert AG, 51373 Leverkusen (DE)
(72) Erfinder: Sobel, Johannes, Dr., D-5090 Leverkusen 1 (DE); Himmelmann, Wolfgang, Dr., D-5090 Leverkusen 3 (DE); Bergthaller, Peter, Dr., D-5000 Köln 80 (DE)

## Beschreibung

Die Erfindung betrifft ein lichtempfindliches photographisches Silberhalogenidmaterial, dessen Gelatineschichten mit einer Vinylsulfonylgruppen enthaltenden Verbindung gehärtet worden sind.

Als Härtungsmittel für Proteine und im besonderen für Gelatine sind bereits zahlreiche Substanzen beschrieben worden. Hierzu gehören beispielsweise Metallsalze wie Chrom-, Aluminium- oder Zirkonsalze, Aldehyde und halogenhaltige Aldehydverbindungen, insbesondere Formaldehyd, Dialdehyde und Mucochlorsäure, 1,2-und 1,4-Diketone wie Cyclohexandion-1,2 und Chinone sowie Chloride von 2-basischen organischen Säuren, wie Anhydride von Tetracarbonsäuren, Verbindungen mit mehreren reaktionsfähigen Vinylgruppen wie Vinylsulfone, Acrylamide, Verbindungen mit mindestens 2 leicht spaltbaren, heterocyclischen 3-gliedrigen Ringen wie Äthylenoxid und Äthylenimin, mehrfunktionelle Methansulfonsäureester und Bis-a-chloracylamidoverbindungen.

In neuerer Zeit wurden hochmolekulare Härtungsmittel, wie z.B. Polyacrolein bzw. seine Derivate oder Mischpolymerisate sowie Alginsäurederivate bekannt, die speziell als schichtbegrenzte Härtungsmittel Verwendung finden.

Die Verwendung der genannten Verbindungen für photographische Zwecke ist jedoch mit einer Reihe schwerwiegender Nachteile verbunden. Einige dieser Verbindungen sind photographisch aktiv und sind deshalb zur Härtung photographischer Materialien ungeeignet, andere beeinflussen die physikalischen Eigenschaften, wie z.B. die Brüchigkeit der Gelatineschichten so nachteilig, dass sie nicht verwendet werden können. Andere wiederum verursachen Färbungen oder eine Änderung des pH-Wertes während der Härtungsreaktion. Darüber hinaus ist es für die Härtung photographischer Schichten besonders wichtig, dass die Härtung möglichst kurze Zeit nach dem Auftrocknen ihr Maximum erreicht, damit nicht, wie beispielsweise im Falle der Mucochlorsäure oder des Formaldehyds, sich die Durchlässigkeit des zu härtenden Materials für die Entwicklerlösung fortlaufend ändert.

In gewissen Fällen haben Vernetzungsmittel für Gelatine auch hautschädigende Wirkung, wie z.B. die Äthyleniminverbindungen, so dass ihre Anwendung schon aus physiologischen Gründen nicht angebracht ist.

Es ist weiter bekannt, Trichlortriazin, Hydroxydichlortriazin und Dichloraminotriazine als Härtungsmittel zu verwenden. Nachteilig sind hierbei der verhältnismässig hohe Dampfdruck, die Freisetzung von Salzsäure während der Härtung und die physiologische Wirkung dieser Verbindungen. Wasserlösliche Derivate, die Carboxyl- und Sulfonsäuregruppen enthalten und die durch Umsetzung von Cyanurchlorid mit einem Mol Diaminoalkyl- oder Diaminoarylsulfonsäure oder Carbonsäure erhalten werden, zeigen diese Nachteile nicht und sind deshalb in neuerer Zeit als Härtungsmittel vorgeschlagen worden. Ihre praktische Verwendbarkeit ist jedoch begrenzt, da sie sich infolge ihrer guten Löslichkeit beim Stehen in wässrigen Lösungen zersetzen und dadurch ihre Wirksamkeit schnell einbüssen.

Es ist schliesslich bei einem Härtungsmittel für photographische, gelatinehaltige Schichten sowohl aus Herstellungs- als auch aus Verarbeitungsgründen von grösster Bedeutung, dass auch das Einsetzen der Vernetzungsreaktion in gewissen Grenzen bestimmbar ist, beispielsweise durch Wahl der Trocknungstemperatur oder durch Wahl des pH-Wertes.

Als Härtungsmittel für photographische Gelatineschichten bekannt sind auch Verbindungen mit 2 oder mehreren Acrylsäureamidogruppen im Molekül, N,N',N_{"}-Trisacryloylhydrotriazin oder Methylenbisacrylamid.

Die Härtung der Verbindungen nach einiger Zeit ist zwar gut, jedoch sind die Verbindungen in Wasser schwer löslich, was innerhalb der Schicht zu Ungleichmässigkeiten in der Härtung führen kann.

Besondere Probleme ergeben sich bei der im zunehmenden Masse gebrauchten Schnellverarbeitung photographischer, insbesondere farbphotographischer Materialien, die gesteigerte Anforderungen an die mechanischen Eigenschaften und das Quellverhalten der Materialien stellt. Dazu kommen die Schwierigkeiten, die sich aus der Notwendigkeit, immer dünnere photographische Schichten herzustellen, ergeben. Man hat versucht, solche Probleme durch Anwendung verschiedenartiger Härtungsmittel zu lösen. Die bekannten Härtungsmittel haben dabei entweder neue Schwierigkeiten verursacht oder sich einfach als ungeeignet erwiesen. Zu diesen Härtungsmitteln zählen die zahlreichen bekannten Vinylsulfongruppen enthaltenden Härtungsmittel, von denen Divinylsulfon (DE-C-872153) zu den am längsten bekannten gehört. Einer Anwendung des Divinylsulfons steht seine Toxizität entgegen.

Weiter sind durch die DE-C-1 100942 aromatische Vinylsulfonverbindungen und durch die DE-A-1547733 Stickstoff oder Sauerstoff als Heteroatome enthaltende heterocyclische Vinylsulfonverbindungen bekannt geworden. Schliesslich beschreibt die DE-C-1 808685 und die DE-A-2348194 Bis-vinylsulfonylalkyl-Verbindungen als Härtungsmittel.

Die bekannten Vinylsulfon-Verbindungen haben sich als Härtungsmittel in mehrfacher Hinsicht als nachteilhaft erwiesen. Sie sind entweder nicht hinreichend wasserlöslich und machen besondere Massnahmen erforderlich, um ihre Anwendung in photographischen Gelatineschichten zu ermöglich, oder sie beeinflussen das Trocknungsverhalten der Schichten in nachteiliger Weise. Andere dieser Verbindungen erhöhen die Viskosität der Giesszusammensetzungen so, dass die Verarbeitung der Giesszusammensetzungen zu Schichten gestört wird. Bekannte Härter des Vinylsulfontyps bewirken auch, insbesondere in farbphotographischen Aufzeichnungsmaterialien, eine Auswanderung photographischer Zusätze von einer in die andere Schicht, was Farbänderungen und solche der photographischen Eigenschaften zur Folge hat.

Schliesslich sind aus der DE-A-2635518 als Härtungsmittel Umsetzungsprodukte bekannt, die erhalten werden bei Umsetzungen von Verbindungen mit mindestens 3 Vinylsulfonylgruppen im Molekül mit Verbindungen mit einer wasserlöslichen Gruppe und einer Gruppe, die mit einer Vinylsulfonylgruppe reagieren kann. Es entstehen dabei anionische Vinylsulfonylverbindungen. Diese Verbindungen haben jedoch Nachteile. Sie zeigen in gelatinehaltigen photographischen Schichten eine starke Nachhärtung, d.h. ihre optimale Wirkung setzt erst nach längerer Lagerzeit des Materials ein. Das hat zur Folge, dass mit zunehmender Dauer der Lagerung eine abnehmende Schichtquellung im Wasser auftritt und sich als Folge davon die sensitometrischen Daten des Materials fortlaufend ändern. Ausserdem tritt nach Zusatz der bekannten Verbindungen zur gelatinehaltigen Silberhalogenidemulsionen, insbesondere bei pH-Werten um 7, mit zunehmender Digestionsdauer ein Viskositätsanstieg auf, der einen fehlerfreien Beguss nicht mehr zulässt.

Der Erfindung liegt die Aufgabe zugrunde, ein Härtungsmittel für photographische Gelatine bereitzustellen, das eine für diesen Zweck ausreichende Wasserlöslichkeit eine rasch zur optimaler Wirkung kommende Härtungsreaktion zeigt, und keine störende Nachhärtungswirkung aufweist.

Die Aufgabe wird erfindungsgemäss durch ein lichtempfindliches photographisches Silberhalogenidmaterial gelöst, das aus einem Schichtträger und mindestens einer darauf angebrachten gelatinehaltigen Schicht, die mit einer Vinylsulfonylgruppen enthaltenden Verbindung gehärtet ist und das dadurch gekennzeichnet ist, dass die härtende Verbindung das mindestens zwei freie Vinylsulfonylgruppen im Molekül enthaltende Umsetzungsprodukt zweier Verbindungen ist, die folgenden allgemeinen Formeln entsprechen: worin bedeuten:
R einen n-wertigen aliphatischen, gegebenenfalls substituierten, Kohlenwasserstoffrest, einen n-wertigen, gegebenenfalls substituierten, aromatischen Rest, z.B. einen von Benzol abgeleiteten Rest, einen n-wertigen, gegebenenfalls substituierten, Cycloalkylrest, z.B. einen Cyclohexylrest, oder einen n-wertigen, gegebenenfalls substituierten, heterocyclischen Rest, z.B. einen Hexahydrotriazinrest, und
n eine ganze Zahl von 3 bis 6
worin bedeuten:
R_{I} ein Wasserstoffatom oder eine Alkylgruppe, wie Methyl oder Äthyl,
R₂ die für R_{I} angegebene Bedeutung,
R₃ eine Alkylgruppe mit 2 bis 7 Kohlenstoffatomen, eine Aminoalkylgruppe mit 2 bis 6 Kohlenstoffatomen, einen gegebenenfalls substituierten cycloaliphatischen Rest, z.B. Cyclohexyl, einen gegebenenfalls substituierten aromatischen Rest, z.B. Phenyl oder einen 5- oder 6-gliedrigen heterocyclischen Ring, der direkt oder über eine Kohlenstoff enthaltende Gruppe an das Stickstoffatom der Verbindung (B) gebunden sein kann, wie die Gruppen oder
R₂ und R₃ zusammen stellen die zur Vervollständigung eines heterocyclischen Ringsystems erforderlichen Atome dar, wobei der Ring ausser dem Stickstoffatom ein Sauerstoffatom oder ein weiteres Stickstoffatom enthalten kann.

Als Beispiele für geeignete Verbindungen der Formel (A) seien die folgenden genannt: Für die Herstellung der Verbindungen entsprechend Formel (A) sei auf die nachstehenden Druckschriften verwiesen. Über die für aromatische Vinylsulfonverbindungen geeigneten Herstellungsverfahren gibt die DE-C-1100942 Aufschluss. Heterocyclische Vinylsulfonylalkylverbindungen lassen sich in der in der DE-A-1547733 beschriebenen Weise herstellen. Die Herstellung von Sulfonamidestern kann den DE-B-1 094735 und 1178071 oder der GB-A-1 071 298 entnommen werden. Angaben über die Herstellung von Vinylsulfonylalkanen finden sich in der DE-A-2348194. Die Herstellung von Tris[ß-(vinylsulfonyl)propionyl]hexahydrotriazin schliesslich wird in der japanischen Auslegeschrift 74/46495 beschrieben. Nach den in diesen Druckschriften angegebenen Herstellungsmethoden sind die der Formel (A) entsprechenden zur Bildung der Härter der Erfindung geeigneten Verbindungen zugänglich.

Als Amine, die als Aminsalze, wie z.B. Chloride oder Sulfate, mit den Vinylsulfonylgruppen enthaltenden Verbindungen (A) umgesetzt werden können, sind beispielsweise folgende Verbindungen (B) geeignet:

Die Amine der Formel (B) sind handelsübliche Produkte.

Die erfindungsgemässen Härtungsmittel - im folgenden mit (C) bezeichnet - enthalten mindestens 2 Vinylsulfonylgruppen und mindestens eine, durch Umsetzung einer Vinylsulfonylgruppe mit einem Amin (Verbindungen (B)) erhaltene Gruppe, im Molekül. Die Umsetzungsprodukte sind wasserlöslich und besitzen ausgezeichnete Vernetzungseigenschaften für gelatinehaltige Schichten.

Man erhält die Verbindungen (C) durch Umsetzung der Lösungen der Verbindungen (A) mit Lösungen der Verbindungen (B) in Form ihrer Aminsalze oder als freie Amine, wobei im letzteren Fall nach beendeter Umsetzung die Amine in die Aminsalze übergeführt werden, z.B. durch Zugabe entsprechender Mengen einer Säure wie HCI oder H_{Z}S0₄.

Die Molverhältnisse der Vinylsulfonylverbindungen und Amine bei der Umsetzung variieren abhängig von der Anzahl der Vinylsulfonylgruppen der Verbindungen (A). Grundsätzlich enthält das Umsetzungsprodukt mindestens zwei nicht umgesetzte Vinylsulfongruppen. Vorzugsweise setzt man 1 Mol der Verbindung (A) mit 0,5-1 Mol der Verbindung (B) um.

Die Reaktionsprodukte werden vorzugsweise so verwendet, wie sie nach der Umsetzung anfallen, d.h. ohne sie zu isolieren. Die Umsetzungsprodukte können aber auch isoliert und gereinigt werden.

Die Herstellung der erfindungsgemässen kationischen Härtungsmittel sollen folgende Beispiele illustrieren.

### Härter C/1

Zu 43,2 g (0,1 Mol) Tetrakis-(vinylsulfonylme- thyl)-methan (Verbindung A/1) in 575 ml Aceton werden 200 ml einer wässrigen Lösung zugegeben, die 14 g (0,075 Mol) N-Methylaminosulfolan-hydrochlorid (Verbindung B/14) enthielt. Die Mischung wurde 2 Stunden auf 60°C erhitzt, danach auf Raumtemperatur abgekühlt und von wenig unlöslichen Substanzen abfiltriert. Es wurde eine ca. 8 gew.-%ige Lösung erhalten.

### Härter C/11

Zu einer Lösung von 7,1 g (0,02 Mol) Tris-vinylsulfonyl-hexahydro-s-triazin (Verbindung A/17) in 100 ml Aceton wurden 50 ml einer wässrigen Lösung zugegeben, die 3,71 g (0,02 Mol) N-Methylaminosulfolan-hydrochlorid (Verbindung B/14) enthielt. Das Reaktionsgemisch wurde 4 Stunden auf 60°C erhitzt und danach auf Raumtemperatur abgekühlt. Es wurde eine ca. 8 gew.-%ige Lösung erhalten.

### Härter C/15

Zu einer Lösung von 7,8 g (0,02 Mol) Pyrogalloltris-vinylsulfonylester (Verbindung A/12) in 100 ml Aceton wurden 50 ml einer wässrigen Lösung zugegeben, die 2,57 g (0,015 Mol) 3-Aminosulfolan-hydrochlorid (Verbindung B/12) enthielt. Das Reaktionsgemisch wurde 3 Stunden auf 60°C erhitzt. Es wurde eine ca. 8 gew.-%ige Lösung erhalten.

### Härter C/2

Hergestellt aus Verbindung A/1 und B/7 (Molverhältnis 1:1).

### Härter C/3

Hergestellt aus Verbindung A/1 und B/13 (Molverhältnis 1:0,5).

### Härter C/4

Hergestellt aus Verbindung A/1 und B/2 (Molverhältnis 1:1).

### Härter C/5

Hergestellt aus Verbindung A/1 und B/8 (Molverhältnis 1:0,8).

### Härter C/6

Hergestellt aus Verbindung A/1 und B/15 (Molverhäitnis1:1).

### Härter C/7

Hergestellt aus Verbindung A/1 und B/10 (Molverhältnis 1:1).

### Härter C/8

Hergestellt aus Verbindung A/1 und B/16 (Molverhältnis 1:0,6).

### Härter C/9

Hergestellt aus Verbindung A/1 und B/5 (Molverhältnis 1:1).

### Härter C/10

Hergestellt aus Verbindung A/1 und B/6 (Molverhältnis 1:1).

### Härter C/12

Hergestellt aus Verbindung A/17 und B/9 (Molverhältnis 1:1).

### Härter C/13

Hergestellt aus Verbindung A/17 und B/13 (Molverhältnis 1:0,75).

### Härter C/14

Hergestellt aus Verbindung A/17 und B/2 (Molverhältnis 1:1).

### Härter C/16

Hergestellt aus Verbindung A/12 und B/7 (Molverhältnis 1:0,75).

### Härter C/17

Hergestellt aus Verbindung A/12 und B/9 (Molverhältnis 1:1).

### Härter C/18

Hergestellt aus Verbindung A/12 und B/14 (Molverhältnis 1:1).

### Härter C/19

Hergestellt aus Verbindung A/12 und B/13 (Molverhältnis 1:0,65).

### Härter C/20

Hergestellt aus Verbindung A/1 und B/11 (Molverhältnis 1:0,5).

Als Härtungsmittel werden die kationischen Verbindungen der Erfindung in der Regel so wie sie im Herstellungsverfahren anfallen verwendet. Sie können aber, wenn der Zweck es erfordert, auch in verdünnteren oder in konzentrierteren Lösungen angewandt werden. Im übrigen kann die Härtung der Gelatine mit den Härtungsmitteln der Erfindung nach allen hierfür üblichen Methoden durchgeführt werden.

Die Härter werden im allgemeinen in einer Menge von 0,01 bis 100 Gew.-% und vorzugsweise 0,1 bis 10 Gew.-%, bezogen auf das Trockengewicht der Gelatine, den Giesslösungen einverleibt. Der Zeitpunkt der Zugabe ist dabei nicht kritisch. Silberhalogenidemulsionen wird man den Härter aber zweckmässigerweise nach der chemischen Reifung zusetzen. Das Härtungsmittel kann selbstverständlich auch in Form einer Lösung nach dem sogenannten Überschichtungsverfahren in einen Schichtverband eingebracht werden.

Unter photographischen Schichten sollen im vorliegenden Zusammenhang ganz allgemein Schichten verstanden werden, die im Rahmen photographischer Materialien Anwendung finden, beispielsweise lichtempfindliche Silberhalogenidemulsionsschichten, Schutzschichten, Filterschichten, Antihaloschichten, Rückschichten oder ganz allgemein photographische Hilfsschichten.

Als lichtempfindliche Emulsionsschichten, für die das erfindungsgemässe Härtungsverfahren vorzüglich geeignet ist, seien beispielsweise solche Schichten genannt, denen nicht sensibilisierte Emulsionen, Röntgenemulsionen und andere spektral sensibilisierte Emulsionen zugrunde liegen. Weiter bewährt sich das Härtungsverfahren der Erfindung zur Härtung der für die verschiedenen photographischen Schwarz-Weiss- und Farbverfahren, wie Negativ-, Positiv- und Diffusionsübertragungsverfahren oder Druckverfahren verwendeten Gelatineschichten. Als besonders vorteilhaft hat sich das erfindungsgemässe Verfahren für die Härtung photographischer Schichtverbände erwiesen, die zur Durchführung farbphotographischer Prozesse bestimmt sind, z.B. solcher, die Emulsionsschichten mit Farbkupplern enthalten oder Emulsionsschichten, die zur Behandlung mit Lösungen bestimmt sind, welche Farbkuppler enthalten.

Die Wirkung der in erfindungsgemässer Weise angewandten Verbindungen wird durch die üblichen photographischen Zusätze nicht beeinträchtigt. Ebenso sind die Härtungsmittel indifferent gegenüber photographisch wirksamen Substanzen, wie z.B. wasserlösliche und emulgierte wasserunlösliche Farbkomponenten, Stabilisatoren und Sensibilisatoren. Sie üben ferner keinen nachteiligen Einfluss auf die lichtempfindlichen Silberhalogenidemulsionen aus.

Als lichtempfindliche Bestandteile können die Emulsionsschichten beliebige bekannte Silberhalogenide, wie z.B. Silberchlorid, Silberjodid, Silberbromid, Silberjodbromid, Silberchlorbromid und Silberchlorjodbromid enthalten. Die Emulsionen können durch Edelmetallverbindungen chemisch sensibilisiert werden, z.B. durch Verbindungen von Ruthenium, Rhodium, Palladium, Iridium, Platin, Gold, Ammoniumchloropalladat, Kaliumchloroplatinat, Kaliumchloropalladit, oder Kaliumchloroaurat. Sie können ferner spezielle Sensibilisierungsmittel von Schwefelverbindungen, Zinn(11)salze, Polyamine oder Polyalkylenoxidverbindungen enthalten. Weiterhin können die Emulsionen mit Cyaninfarbstoffen, Merocyaninfarbstoffen und Mischcyaninfarbstoffen optisch sensibilisiert werden.

Die Emulsionen können schliesslich die verschiedensten Kuppler, z.B. farblose Kuppler, farbige Kuppler, Stabilisatoren, wie Quecksilberverbindungen, Triazolverbindungen, Azaindenverbindungen, Benzothiazoliumverbindungen oder Zinkverbindungen, Netzmittel, wie Dihydroxyalkane, die Filmbildungseigenschaften verbessernde Mittel, z.B. die bei der Emulsionspolymerisation von Alkylacrylat- oder Alkylmethacrylat/ Acrylsäure- oder Methacrylsäuremischpolymeren erhaltenen, in Wasser dispergierbaren, teilchenförmigen Hochpolymeren, Styrol/Maleinsäure-Mischpolymere oder Styrol/Maleinsäureanhydridhalbalkylester-Mischpolymere, Beschichtungshilfsmittel, wie Polyethylenglykollaurylether, sowie die veschiedensten sonstigen photographischen Zusätze enthalten.

Die Härtungsmittel der Erfindung haben weder die Eigenschaft, ihre härtende Wirkung schlagartig zu entfalten, noch neigen sie dazu, Gelatineschichten zu überhärten. Beide Eigenschaften stellen für den Herstellungsprozess photographischer Materialien einen wesentlichen Vorteil dar.

### Beispiel 1

Auf einen mit einer Haftschicht versehenen Cellulosetriacetat-Schichtträger werden nacheinander folgende Schichten aufgetragen:

1. Eine Lichthofschutzschicht, die pro m² 4 g Gelatine und 0,7 g kolloidales schwarzes Silber enthält,
2. eine 6 µm dicke rotempfindliche Schicht, die pro m² 35 mMol Silberhalogenid (95% AgBr, 5% AgJ), 4 mMol eines Blaugrünkupplers der Formel und 6 g Gelatine enthält,
3. eine 0,5 µm dicke Gelatinezwischenschicht,
4. eine 6 µm dicke grünempfindliche Schicht, die pro m²30 mMol Silberhalogenid (5% AgJ, 95% AgBr), 1,3 mMol eines Purpurkupplers der Formel und 5 g Gelatine enthält,
5. eine 0,5 gm dicke Gelatinezwischenschicht,
6. eine Gelbfilterschicht, die pro m² 1,5 g Gelatine und 0,2 g kolloidales gelbes Silber enthält,
7. eine 6 µm dicke blauempfindliche Schicht, die pro m² 13 mMol Silberhalogenid (95% AgBr, 5% AgJ), 2 mMol eines Gelbkupplers der Formel und 5 g Gelatine enthält und
8. eine 1 µm dicke Gelatineschutzschicht.

Der Schichtverband wird danach getrocknet.

Der so hergestellte photographische Film dient im folgenden als Vergleichsmaterial.

Die Herstellung des Films wird wiederholt, wobei man den einzelnen Schichten je Filmprobe eines der erfindungsgemässen Härtungsmittel C/1, C/2, C/3, C/4, C/11 und C/15 jeweils in einer Menge von 0,02 g pro Gramm Gelatine zusetzt.

Die in der beschriebenen Weise gehärteten Proben werden nun nach den anschliessend beschriebenen Methoden geprüft. Die Ergebnisse enthält die Tabelle 1.

Die Härtung der photographischen Materialien wird mit Hilfe des Schmelzpunktes der Schichten bestimmt, der sich wie folgt ermitteln lässt:
Der auf eine Unterlage vergossene Schichtverband wird zur Hälfte in Wasser getaucht, das kontinuierlich bis 100°C erwärmt wird. Die Temperatur, bei der die Schicht von der Unterlage abläuft (Schlierenbildung), wird als Schmelzpunkt bzw. Abschmelzpunkt bezeichnet. Nach diesem Messverfahren zeigen ungehärtete Protein- bzw. Colorschichten in keinem Falle eine Schmelzpunkterhöhung. Der Abschmelzpunkt liegt unter diesen Bedingungen bei 30 bis 35°C.

Zur Bestimmung der Wasseraufnahme wird der Prüfling in einem herkömmlichen Farbentwicklungsprozess als Schwarzblatt entwickelt und nach dem Schlussbad nach Abstreifen des überschüssigen Wassers gewogen. Dann wird die Probe getrocknet und erneut gewogen. Die Differenz ergibt von der Fläche des Prüflings auf 1 m² umgerechnet die Wasseraufnahme pro m².

Die Quellung wird nach 10 Minuten Behandlung eines Probestreifens in destilliertem Wasser bei 22°C gravimetrisch gemessen. Sie wird durch den Quellfaktor charakterisiert: Zur Bestimmung der Nasskratzfestigkeit wird eine Metallspitze definierter Grösse über die nasse Schicht geführt und mit zunehmendem Gewicht belastet. Die Nasskratzfestigkeit wird durch das Gewicht angegeben, bei dem die Spitze eine sichtbare Kratzspur auf der Schicht hinterlässt. Ein hohes Gewicht entspricht einer hohen Nasskratzfestigkeit.

Wie die Ergebnisse der Tabelle 1 zeigen, erhält man mit den Härtungsmitteln der Erfindung eine ausgezeichnete Härtung. Die Schmelzpunkte der Schichten liegen oberhalb von 100°C und die Nasskratzfestigkeitswerte liegen so hoch, dass eine Verarbeitung in Maschinen möglich ist. Die Viskositäten der Giesslösungen nehmen innerhalb von einer Stunde Digestionszeit bei 40°C nicht zu. Auch setzt die Härtungswirkung nicht schlagartig ein, wie sich aus der Zunahme der Vernetzung der Schichten nach längerer Lagerung bei 30°C, 80% rel. Luftfeuchtigkeit ergibt.

### Beispiel 2

Ein Farbaufsichtsmaterial wird hergestellt, indem man auf eine mit Polyäthylen kaschierte und mit einer Haftschicht versehene Papierunterlage nacheinander folgende Schichten aufträgt, wobei die Emulsionsschichten die üblichen Zusätze an Netzmittel, Stabilisatoren usw. enthalten:

1. als Unterguss eine 4 µm dicke blauempfindliche Silberbromidemulsionsschicht, die pro kg Emulsion 25,4 g Silber (88% AgBr, 12% AgCI), 80% Gelatine und 34 g der Gelbkomponente enthält,
2. als Zwischenschicht eine 1 ₁1m dicke Gelatineschicht,
3. als Mittelguss eine 4 ₁₁m dicke grünempfindliche Silberchloridbromidemulsionsschicht, die pro kg Emulsion 22 g Silber (77% AgCI, 23% AgBr), 80 g Gelatine und 13 g der Purpurkomponente enthält,
4. eine 1 µm dicke Zwischenschicht wie unter 2. angegeben,
5. als Oberguss eine 4 µm dicke rotempfindliche Silberchloridbromidemulsionsschicht, die pro kg Emulsion 23 g Silber (80% AgCI, 20% AgBr), 80 g Gelatine und 15,6 g der Blaugrünkomponente enthält,
6. eine 1 µm dicke Schutzschicht aus Gelatine.

Zu jeder der 6 Giesslösungen werden, bezogen auf Gelatine, 2 g Härtungsmittel auf 100 g Gelatine zugesetzt. Die Giesslösungen werden dann innerhalb weniger Sekunden auf konventionelle Art vergossen. Wie in Beispiel 1 angegeben, werden die Materialien verschiedene Zeiten bei verschiedenen Klimabedingungen gelagert. Anschliessend bestimmt man die Härtung durch Messung des Schmelzpunktes, der Quellung und Nassfestigkeit.

Wie aus der Tabelle 2 ersichtlich, erhält man innerhalb von 36 Stunden Lagerung bei 57°C und 34% rel. Luftfeuchtigkeit eine Erhöhung des Schmelzpunktes auf über 100°C. Die Schichten sind somit in Verarbeitungsmaschinen bei 38°C ohne Schichtablösung entwickelbar. Der Quellfaktor nimmt von >7 auf 3 bis 4 ab und die Nassfestigkeit nimmt auf 400 bis 600 p zu. Die Schichten sind deshalb auch nicht oder kaum verschrammbar. Der Schichtverband haftet auf der polyäthylenkaschierten Unterlage sehr gut. Eine störende Nachhärtung ist nicht zu beobachten.

### Beispiel 3

Zu 100 ml giessfertiger photographischer Silberbromid-Gelatineemulsion, die 10 Gew.-% Gelatine enthält, werden bei pH 6,2 jeweils 1, 2 und 5 g der erfindungsgemässen Verbindungen auf 100 g Gelatine in Form der wässrigen Lösungen zugegeben. Die Mischungen werden gut gerührt und mit einer üblichen Giessmaschine auf eine präparierte Cellulosetriazetatunterlage gegossen und getrocknet. Die üblichen Zusätze werden nicht verändert. Einzelheiten bezüglich der Zusammensetzung der Proben, der verschiedenen Prüfbedingungen und schliesslich der Ergebnisse sind in der nachfolgenden Tabelle 3 zusammengestellt.

Wie die Tabelle 3 zeigt, nimmt mit zunehmender Menge an Härtungsmittel die Vernetzung zu, jedoch wird keine Überhärtung erhalten (dies würde beispielsweise Quellfaktoren <2 oder Nasskratzfestigkeiten >1000 bedeuten). Die Nachhärtung nimmt überdies mit zunehmender Härtungsmittelmenge ab.

Der Schichtschmelzpunkt 100°C wird bei einigen der erfindungsgemässen Verbindungen bereits nach 1-tägigem Stehen unter Luftabschluss bei 22°C erhalten, ein Zeichen für eine verhältnismässig schnelle und gleichmässige Vernetzung. Alle photographischen Eigenschaften bleiben erhalten. Schleier und Empfindlichkeit werden nicht verändert. Die Haftung auf der Unterlage ist gut.

### Beispiel 4

Das Beispiel zeigt die Unterschiede in der Reaktionsweise der erfindungsgemässen Verbindungen gegenüber der bekannten Härtungsmittel. Die zu prüfenden Härtungsmittel wurden jeweils in einer photographischen Schwarzweiss-Emulsion eingesetzt. Die Emulsion hatte die Zusammensetzung
25 g Silber (88% AgBr, 12% AgCI)
80 g Gelatine
auf 1 kg Emulsion.

Als Vergleichsverbindungen (VV) dienten die bekannten Härtungsmittel:
VV1 C(CH₂-SO₂-CH=CH₂)₄ entsprechend DE-A-2 545 722
VV2 Umsetzungsprodukt aus 1 Mol C(CH₂-SO₂-CH=CH₂)₄ und 1 Mol Taurin, hergestellt entsprechend DE-A-2 635 518.

Als erfindungsgemässes Härtungsmittel wurde die Verbindung C/1 verwendet. Jeweils 2 Gew.-% Härtungsmittel bezogen auf Gelatine wurden den Giesslösungen zugesetzt. Die Giesslösungen wurden auf einen mit einer Haftschicht versehenen Cellulosetriacetatträger gegossen und getrocknet (Schichtdicke 10 µm).

Die Härtungseigenschaften wurden nach verschiedenen Lagerzeiten unter verschiedenen Klimabedingungen gemessen. Die Ergebnisse enthält die folgende Tabelle 4.

Aus der Tabelle ersieht man, dass die Vergleichsproben VV1 und VV2 bei der Langzeitlagerung stark nachhärten. Die Quellfaktoren sind zunächst verhältnismässig hoch und nehmen nach Langzeitlagerung deutlich ab. Dadurch werden die Maximaldichten der entwickelten Filmproben erniedrigt (verlangsamte Durchentwicklung oder verringerte Silberdeckkraft). Wenn man Materialien anstrebt, die nach Langzeitlagerung gute Durchentwickelbarkeit und mittlere Härtung aufweisen, ist es erforderlich, weniger Härtungsmittel einzusetzen. Man muss dann aber den Nachteil in Kauf nehmen, bei kürzeren Lagerzeiten stark quellende, also für den Gebrauch zu weiche, photographische Schichten zur Verfügung zu haben.

Die zum Vergleich herangezogenen erfindungsgemässe Verbindung C/1 härtet das Material verhältnismässig schnell zu einem mittleren Härtungsgrad durch und zeigt dann bei Langzeitlagerung eine nur unerhebliche Nachhärtung. Insgesamt erhält man mit den Härtern der Erfindung also eine ausgeglichene, von der Lagerung weitgehend unabhängige, Härtung des photographischen Materials.

## Patentansprüche

1. Lichtempfindliches photographisches Silberhalogenidmaterial bestehend aus einem Schichtträger und mindestens einer darauf angebrachten Gelatine-haltigen Schicht, die mit einer Vinylsulfonylgruppen enthaltenden Verbindung gehärtet ist, dadurch gekennzeichnet, dass die härtende Verbindung das mindestens zwei freie Vinylsulfonylgruppen im Molekül enthaltende Umsetzungsprodukt zweier Verbindungen ist, die folgenden allgemeinen Formeln entsprechen: worin bedeuten:
R einen n-wertigen aliphatischen Kohlenwasserstoffrest, der substituiert sein kann, einen n-wertigen aromatischen Kohlenwasserstoffrest, der substituiert sein kann, einen n-wertigen Cycloalkylrest, der substituiert sein kann, oder einen n-wertigen heterocyclischen Rest, der substituiert sein kann, und
n eine ganze Zahl von 3 bis 6,
und worin bedeuten:
R, und R₂ gleich oder verschieden ein Wasserstoffatom oder eine niedere Alkylgruppe,
R₃ eine Alkylgruppe, eine Aminoalkylgruppe, einen cycloaliphatischen Rest, der substituiert sein kann, einen aromatischen Rest, der substituiert sein kann, oder einen 5- oder 6-gliedrigen heterocyclischen Ring, der direkt oder über eine Kohlenstoff enthaltende Gruppe an das Stickstoffatom der Verbindung (B) gebunden sein kann, oder
R₂ und R₃ zusammen bedeuten die zur Vervollständigung eines heterocyclischen Ringsystems erforderlichen Atome, wobei der Ring ausser dem Stickstoffatom ein Sauerstoffatom oder ein weiteres Stickstoffatom enthalten kann.

2. Lichtempfindliches Material nach Anspruch 1, dadurch gekennzeichnet, dass es mit einem Umsetzungsprodukt einer der Verbindungen oder mit einer der Verbindungen gehärtet ist.

3. Lichtempfindliches Material nach Anspruch 1, dadurch gekennzeichnet, dass die härtende Verbindung das Umsetzungsprodukt aus 1 Mol der Verbindung
C(CH₂SO₂CH=CH₂)₄ und 0,75 Mol der Verbindung ist.

4. Lichtempfindliches Material nach Anspruch 1, dadurch gekennzeichnet, dass die härtende Verbindung das Umsetzungsprodukt aus 1 Mol der Verbindung
C(CH2SO2CH=CH2)4und 0,5 Mol der Verbindung ist.

5. Lichtempfindliches Material nach einem der Ansprüche 1 bis 4, dadurch gekennzeichnet, dass es 0,1 bis 10 Gew.-% der härtenden Verbindung, bezogen auf das Trockengewicht der Gelatine enthält.

6. Lichtempfindliches Material nach den Ansprüchen 1 bis 5, dadurch gekennzeichnet, dass es ein farbphotographisches Mehrschichtenmaterial ist.

## Claims

1. A photosensitive photographic silver halide material consisting of a support layer and, applied thereto, at least one gelatin-containing layer hardened with a compound containing vinyl sulphonyl groups, characterised in that the hardening compound is the reaction product, containing at least two free vinyl sulphonyl groups in the molecule, of two compounds corresponding to the following general formulae: in which:
R represents an n-functional aliphatic hydrocarbon radical which may be substituted, an n-functional aromatic hydrocarbon radical which may be substituted, an n-functional cycloalkyl radical which may be substituted or an n-functional heterocyclic radical which may be substituted and n is an integer of from 3 to 6,
and in which:
R, and R₂ may be the same or different and represent a hydrogen atom or a lower alkyl group, R₃ represents an alkyl group, an aminoalkyl group, a cycloaliphatic radical which may be substituted, an aromatic radical which may be substituted or a 5-membered or 6-membered heterocyclic ring which may be attached to the nitrogen atom of compound (B) either directly or through a carbon-containing group, or R₂ and R₃ together represent the atoms required to complete a heterocyclic ring system which, in addition to nitrogen atom, may contain an oxygen atom or another nitrogen atom.

2. A photosensitive material as claimed in Claim 1, characterised in that it is hardened with a reaction product of one of the compounds with one of the compounds

3. A photosensitive material as claimed in Claim 1, characterised in that the hardening compound is the reaction product of one mole of the compound
C(CH₂SO₂CH=CH₂)₄ and 0.75 mole of the compound

4. A photosensitive material as claimed inClaim 1, characterised in that the hardening compound is the reaction product of one mole of the compound
C(CH₂SO₂CH=CH₂)₄ and 0.5 mole of the compound

5. A photosensitive material as claimed in any of Claims 1 to 4, characterised in that it contains from 0.1 to 10% by weight of the hardening compound, based on the dry weight of the gelatin.

6. A photosensitive material as claimed in Claims 1 to 5, characterised in that it is a colour photographic multilayer material.

## Revendications

1. Elément photographique photosensible à l'halogénure d'argent constitué d'un support de couches sur lequel est appliquée au moins une couche contenant de la gélatine et durcie avec un composé contenant des groupes vinylsulfonyle, caractérisé en ce que le composé durcissant est le produit réactionnel (dont la molécule contient au moins deux groupes vinylsulfonyle libres) de deux composés répondant aux formules générales suivantes: dans laquelle:
R représente un groupe d'hydrocarbure aliphatique n-valent pouvant être substitué, un groupe d'hydrocarbure aromatique n-valent pouvant être substitué, un groupe cycloalkyle n-valent pouvant être substitué, ou un groupe hétérocyclique n-valent pouvant être substitué, et
n est un nombre entier de 3 à 6,
et dans laquelle:
R_{I} et R₂ sont identiques ou différents et représentent chacun un atome d'hydrogène ou un groupe alkyle inférieur,
R₃ représente un groupe alkyle, un groupe ami- noalkyle, un groupe cycloaliphatique pouvant être substitué, un groupe aromatique pouvant être substitué, ou encore un noyau hétérocyclique pentagonal ou hexagonal pouvant être relié à l'atome d'azote du composé (B) directement ou par l'intermédiaire d'un groupe contenant du carbone, ou
R₂ et R₃ ensemble représentent les atomes nécessaires pour compléter un système à noyau hétérocyclique, le noyau pouvant contenir, en plus de l'atome d'azote, un atome d'oxygène ou un autre atome d'azote.

2. Elément photosensible suivant la revendication 1, caractérisé en ce qu'on le durcit avec un produit réactionnel d'un des composés: avec un des composés

3. Elément photosensible suivant la revendication 1, caractérisé en ce que le composé durcissant est le produit réactionnel de 1 mole du composé
C(CH₂S0₂CH=CH₂)₄ et de 0,75 mole du composé

4. Elément photosensible suivant la revendication 1, caractérisé en ce que le composé durcissant est le produit réactionnel de 1 mole du composé
C(CH₂So₂CH=CH₂)₄ et de 0,5 mole du composé

5. Elément photosensible suivant une des revendications 1 à 4, caractérisé en ce qu'il contient 0,1 à 10% en poids du composé durcissant, calculé sur le poids sec de la gélatine.

6. Elément photosensible suivant les revendications 1 à 5, caractérisé en ce qu'il est un élément à plusieurs couches pour la photographie en couleurs.
